# EUROPÄISCHE PATENTANMELDUNG

(11) **EP 0 766 129 A1**
(43) Veröffentlichungstag der Anmeldung: **02.04.1997**
(21) Anmeldenummer: 96114796.4
(22) Anmeldetag: 16.09.1996
(51) Int. Cl.: G03C 1/04, G03C 7/305, G03C 7/396

(54) **Fotografisches Material**

(30) Priorität: 27.09.1995 DE 19535939
(71) Anmelder: Agfa-Gevaert AG, D-51373 Leverkusen (DE)
(72) Erfinder: Weber, Beate, Dr., 42799 Leichlingen (DE); Hagemann, Jörg, Dr., 51061 Köln (DE)

(57) **Zusammenfassung**

Ein fotografisches Material mit wenigstens einer lichtempfindlichen Silberhalogenidemulsionsschicht und wenigstens einer nicht-lichtempfindlichen Schicht auf einem Träger, das in wenigstens einer der Schichten wenigstens eine Verbindung der Formel (I) enthält, worin R₁ bis R₅, L, m und n die in der Beschreibung genannte Bedeutung besitzen und PUG eine fotografisch wirksame Gruppe ist, läßt sich mit dünneren Schichten herstellen.

## Beschreibung

Die Erfindung betrifft ein fotografisches Material, das fotografisch wirksame Verbindungen (PUG) kovalent an ein bestimmtes Polymer gebunden enthält und dadurch mit dünneren Schichten hergestellt werden kann.

Es ist bekannt, Polysiloxane in der Ölphase bei der Emulgierung von Farbkupplern (z.B. EP 555 923) oder als Gleitmittel in fotografischen Materialien einzusetzen.

Verwendet man die Polysiloxane nach EP 555 923 als Additiv zur Ölphase, in der beispielsweise ein Farbkuppler gelöst oder dispergiert ist, erreicht man zwar eine verbesserte Stabilität der Phase gegen Kristallisation, handelt sich aber andere Nachteile ein. Beispielsweise ist die Farbstoffstabilität des aus dem Kuppler gebildeten Farbstoffs unzureichend.

Aufgabe der Erfindung war, fotografisch wirksame Verbindungen in einer Weise in die Schichten eines fotografischen Materials einzubringen, daß folgende Bedingungen erfüllt werden:
1. Große Emulgatstabilität,
2. keine Kristallisation in der Schicht,
3. Diffusionsstabilität,
4. geringe Schichtbelastung.

Es wurde nun gefunden, daß sich diese Aufgaben mit einer Verbindung der Formel (I) lösen lassen.

Gegenstand der Erfindung ist daher ein fotografisches Material mit wenigstens einer lichtempfindlichen Silberhalogenidemulsionsschicht und wenigstens einer nicht-lichtempfindlichen Schicht auf einem Träger, das in wenigstens einer der Schichten wenigstens eine Verbindung der Formel (I) enthält, worin
- R₁: H, Alkyl, Si(CH₃)₃ oder zusammen mit R₅ eine direkte Bindung,
- R₂, R₄: Hydroxy, Alkoxy, Alkyl, Phenyl, OSi(CH₃)₃ oder -OSi(OR₆),
- R₃: Alkyl, Aryl oder Alkenyl,
- R₅: OH, Alkoxy, -OSi(CH₃)₃ oder zusammen mit R₁ eine direkte Bindung.
- R₆: Alkyl,
- L: ein zweiwertiges Brückenglied,
- PUG: eine fotografisch wirksame Gruppe,
- n: 0 bis 100 und
- m: 2 bis 100 bedeuten.

Die Substituenten in einem Polymer mit gleicher Bezeichnung (z.B. R₂) können gleich oder verschieden sein.
- R₁: ist vorzugsweise H oder Si(CH₃)₃,
- R₂ und R₄: sind vorzugsweise CH₃,
- R₃: ist vorzugsweise Alkyl,
- R₅: ist vorzugsweise OH oder OSi (CH₃)₃,
- R₆: ist vorzugsweise C₁-C₄-Alkyl,
- L: ist bevorzugt -(Lₐ)-(L_{b})ᵣ-(CH₂)ₛ-(L_{c})ₜ-(L_{d})ᵤ-(Lₑ)ᵥ-,
- r, s, t, u, v: sind 0 oder 1,
- Lₐ: ist Alkylen,
- L_{b}: ist Arylen,
- L_{c}: ist -O- oder -NR₇-,
- L_{d}: ist -CO-,
- Lₑ: ist Alkylen, Arylen oder Aralkylen und
- R₇: ist H, Alkyl oder Aryl,
wobei Lₐ -CH₂-CR₈R₉ ist, wenn r 1 ist und s 0 ist, wenn r 0 ist und
R₈, R₉ H oder CH₃ bedeuten.

Besonders bevorzugt hat L folgende Bedeutungen:
-CH₂-CH₂-L_{b}-Lₕ-, -(CH₂)ₒ-L_{f}-Lₑ-L_{g}- oder
-(CH₂)ₒ-O-,
wobei
- o: eine ganze Zahl größer 2, insbesondere 3,
- p: 0 oder 1
- q: 0 oder 1
- L_{f}: -O-, -OCO- oder -O-CO-NH-,
- L_{g}: -O-, -CO- oder -O-CO- und
- Lₕ: -O-, -NR₃-, -OCO oder -NH-CO- bedeuten.

Beispiele für den Rest -L-PUG sind:
-(CH₂)₃-O-PUG, -(CH₂)₃-OCO-PUG, -(CH₂)₃-O-CH₂-CH₂-OCO-PUG, -(CH₂)₃-OCO-CH₂-CH₂-PUG,
-(CH₂)₃-OCO-CH₂-CH₂-COO-PUG und -(CH₂)₃-OCO-(CH₂)₄-CONH-PUG.

Beispiele für den Rest R₃ sind
CH₂=CH-, CH₃, C₆H₁₃, C₈H₁₇, C₁₄H₂₉, Phenyl, 2-Phenylethyl, Butoxyethyl, HO-(CH₂-CH₂-O)₄-CH₂-CH₂-CH₂-, HO-(CH₂-CH₂-O)₁₀-(CH₂)₃-,
HO-(CH₂-CH₂-O)₁₆-(CH₂)₃-.

Beispiele für R₁ sind:
-H, -Si(CH₃)₃, -CH₂-CH₂-CH₂-COOH, -(CH₂-CH₂-O)₆-CH₃.

Beispiele für R₅ sind:
-OH, -OSi(CH₃)₃, -O-(CH₂)₃-COOH, -O-(CH₂-CH₂-O)₆-CH₃.

Durch die fotografisch wirksame Gruppe PUG erhalten die erfindungsgemäßen Verbindungen der Formel (I) die Eigenschaften der nachfolgend aufgeführten fotografisch wirksamen Verbindungen. Mit aufgeführt sind Literaturstellen, in denen Verbindungsklassen für die unterschiedlichen fotografisch wirksamen Verbindungen offenbart sind.
(a) Farbstoffstabilisatoren zur Verbesserung der Licht- und Dunkellagerstabilität, Res. Discl. 37 254 Teil 8 (1995), Res. Discl. 37 038, Teile V, VI und VII (1995);
(b) UV-Absorber, Res. Discl. 37 254, Teil 8 (1995), Res. Discl. 37 038, Teil X (1995);
(c) Scavenger (EOP-Fänger, Weißkuppler, Farbentwicklerfänger), Res. Discl. 37 254, Teil 7 (1995), Res. Discl. Teile III, IV und VII (1995);
(d) Filterfarbstoffe, Res. Discl. 37 254, Teil 8 (1995), Res. Discl. 37 038, Teil XIII (1995);
(e) Farbkuppler und Maskenkuppler, Res. Discl. 37 254, Teil 4 (1995), Res. Discl. 37 038, Teil II (1995);
(f) Kuppler, die fotografisch aktive Gruppen abspalten, z.B. DIR-Kuppler, Res. Discl. 37 254, Teil 5 (1995), Res. Discl. 37 038, Teil XIV (1995).

Die Verbindungen der Formel (I) können in einem Molekül ein oder mehrere unterschiedliche Gruppen PUG enthalten.

Bevorzugte farbstoffstabilisierende Gruppen sind: wobei
- R₂₁: H, Alkyl, Aryl, Acyl, Alkenyl,
- R₂₂ bis R₂₆: H, Alkyl, Alkenyl, Aryl, Acyl, Acylamino, Acyloxy, Alkoxy, Aryloxy, Halogen, -COOH, -SO₃H, Cyano, -N(R₂₇)R₂₈,
- R_{27,28}: H, Alkyl, Aryl bedeuten,
- R₂₄: nicht H ist, wenn R₂₁ H oder Acyl ist und benachbarte Reste R₂₁ bis R₂₈ auch einen 5- bis 8-gliedrigen Ring bilden können.
wobei
- R₃₁: H, Alkyl, Aryl, Acyl, Alkenyl,
- R₃₂ bis R₃₅: H, Alkyl, Aryl, Alkenyl, Acyl,
- Q₃₁: eine Gruppe zur Vervollständigung eines 5- bis 8-gliedrigen Ringes, vorzugsweise bedeuten und
- R₃₆ und R₃₇: die Bedeutung von R₂₂ haben.

R₄₁-S-R₄₂ (IV),

worin
- R₄₁, R₄₂: Alkyl, Aryl, Alkenyl bedeuten und
- R₄₁ und R₄₂: einen 5- bis 8-gliedrigen Ring bilden können.
worin
R₅₁, R₅₂, R₅₃, R₅₄ H, Alkyl, Aryl, Alkenyl, Acyl, Cyano, -COOH, -SO₃H, vorzugsweise H, Alkyl, Aryl, Acyl bedeuten und zwei Reste R₅₁ bis R₅₄ einen 5- bis 8-gliedrigen Ring bilden können und einer der Reste R₅₁ bis R₅₄ ungleich H ist.

Bevorzugte UV-absorbierende Verbindungen sind: worin
- R₁₀₁: H oder eine alkalilabile Gruppe,
- R₁₀₄: Alkyl, Aryl, Alkyl, Alkoxy, Aryloxy, Alkylthio, Arylthio, Acyl, Acylamino oder Acyloxy,
- R₁₀₂, R₁₀₃: H oder R₁₀₄,
- R₁₀₅ bis R₁₀₈: R₁₀₄, H oder Halogen bedeuten.

Vorzugsweise sind R₁₀₁, H, R₁₀₂ H oder Alkyl, R₁₀₃, R₁₀₅, R₁₀₈ H, R₁₀₄ Alkyl, R₁₀₆ H oder Alkoxy und R₁₀₇ H, Alkoxy oder Halogen. worin
- R₁₁₁, R₁₁₃: Halogen, OH, SH, Alkyl, Aryl, Alkoxy, Aryloxy, Acyloxy, Acylamino, Acyl, N(R₁₁₅)R₁₁₆, Alkylthio oder Arylthio,
- R₁₁₂: H, OH, Halogen, Alkyl,
- R₁₁₄: Alkyl, Alkoxy, Aryloxy, Alkylthio, Arylthio oder
- R₁₁₅, R₁₁₆: H, Alkyl, Aryl,
- m₁₁, n₁₁, o₁₁: 0, 1, 2, 3, 4 bedeuten und mehrere Reste R₁₁₁, R₁₁₃ gleich oder verschieden sein können.
worin
- R₁₂₁, R₁₂₂: Alkyl oder Aryl,
- R₁₂₃: H, Alkyl, Alkoxy oder Aryloxy,
- R₁₂₄, R₁₂₅: H oder Alkyl,
- R₁₂₆: CN oder Acyl,
- R₁₂₇: H, Alkyl oder R₁₂₆ bedeuten und
benachbarte Reste R₁₂₁ bis R₁₂₇ einen 5- bis 8-gliedrigen Ring bilden können.

Bevorzugte EOP-Fänger-Verbindungen sind: worin
- n₂₁: 1, 2, 3, 4,
- R₂₀₁, R₂₀₂: H oder eine alkalilabile Gruppe,
- R₂₀₃: Alkyl, Aryl, Alkenyl, Acyl, Alkoxy, Acylamino, Nitro, N(R₂₀₄)R₂₀₅, COOH, SO₃H, Halogen oder Cyano,
- R₂₀₄, R₂₀₅: H, Alkyl, Aryl oder Alkenyl bedeuten und
benachbarte Reste R₂₀₁ bis R₂₀₅ einen 5- bis 8-gliedrigen Ring bilden und mehrere Reste R₂₀₃ gleich oder verschieden sein können. worin
- m₂₁: 0, 1,
- n₂₁: 0, 1, 2, 3,
- R₂₁₁: H oder eine alkalilabile Gruppe,
- R₂₁₂, R₂₁₃: Acyl,
- R₂₁₄: Alkyl, Aryl, Alkenyl, Acyl, -OR₂₁₁, Alkoxy, Aryloxy, Halogen, COOH oder SO₃H bedeuten und
wobei mehrere Reste R₂₁₄ gleich oder verschieden sein können.

R₂₃₁-X₂₂₁ (XI),

worin
- R₂₃₁: Alkyl, Alkenyl, Aryl oder Heterocyclyl,
- X₂₂₁: SO₂M, SH, -N(R₂₂₂)₂,
- M: H, Alkalimetall, Acylhydrazo, N(R₂₂₃)₄^{⊕}, (R₂₂₄)₂C=N-NH und
- R₂₂₂, R₂₂₃, R₂₂₄: gleich oder verschieden sind und Alkyl bedeuten oder zwei Reste R₂₂₂ bis R₂₂₄ einen Ring bilden können.

Bevorzugte Farbentwickler-Fänger sind:

R₃₀₁-(L₃₀₁-L₃₀₂)ₘ₃₀-X₃₀₁ (XII),

worin
- R₃₀₁: die Bedeutung wie R₂₃₁ hat,
- L₃₀₁: eine Einfachbindung, Alkylen, -O-, -S- oder -NR₃₀₂,
- L₃₀₂: -CO-, -SO-, -SO₂-, -CS-, -C=(NR₃₀₃)- oder -Si(R₃₀₄)(R₃₀₅)-,
- R₃₀₂: H oder Alkyl,
- R₃₀₃, R₃₀₄, R₃₀₅: Alkyl
- X₃₀₁: Aryloxy, Alkyloxy, Heterocyclyloxy, Alkylthio, Arylthio, Heterocyclylthio oder Halogen und
- m₃₀: 0, wenn X₃₀₁ Halogen ist, sonst 1 bedeuten.

Bevorzugte Farbkuppler sind worin
- R₄₀₁: H, Cl,
- R₄₀₂: Alkylcarbonylamino, Arylcarbonylamino, Anilino und
- X₄₀₁: H, Cl; einen über N gebundenen Heterocyclus, z.B. Pyrazolo; Arylthio, Alkylthio, Aryloxy bedeuten;
worin
- R₄₁₁: Alkyl, Aryl
- Z₄₁₁: -N= und Z₄₁₂ -C(R₄₁₂)= oder Z₄₁₁ -(C(R₄₁₂)= und Z₄₁₂ -N=
- R₄₁₂: Alkyl, Aryl und
- X₄₁₁: H, Cl, Aryloxy; einen über N gebundenen Heterocyclus, z.B. Pyrazolo; Alkylthio, Arylthio bedeuten;
worin
- R₄₃₁: Alkyl, Aryl,
- R₄₃₂: Alkoxy, Halogen, Aryloxy,
- R₄₃₃: Acyl, Acylamino, Alkyl, Aryl, Alkoxy, Halogen,
- X₄₃₁: -N(R₄₃₁)-
- X₄₃₂: über N gebundenen stickstoffhaltigen Heterocyclus,
- n₄₃: 0,1 und
- m₄₃: 1,2 bedeuten,
wobei zwei Reste R₄₃₁ einen 5- bis 7-gliedrigen Ring bilden können; worin
- R₄₄₁: H, Cl, Alkoxy,
- R₄₄₂: Alkyl, Acylamino,
- R₄₄₃: H, Acylamino und
- X₄₄₁: H, Cl, Acyloxy, Alkoxy, Aryloxy, Alkylthio, Arylthio bedeuten oder
- R₄₄₁ und R₄₄₂: einen ankondensierten, gegebenenfalls substituierten Benzol- oder Oxazol-Ring bilden.

Alkylreste können geradkettig, verzweigt oder cyclisch sowie gegebenenfalls substituiert sein. Arylreste können substituiert sein. Acylreste leiten sich von aliphatischen, olefinischen, aromatischen oder heterocyclischen Carbon-, Kohlen-, Carbamin-, Sulfon-, Amidosulfon-, Phosphor- oder Phosphonsäuren ab.

Die Verbindungen der Formeln (II) bis (XVI) sind über einen ihrer Substituenten und die Gruppe L mit dem Polysiloxangerüst verknüpft.

Die erfindungsgemäßen Verbindungen der Formel (I) können nach dem in EP 480 466 beschriebenen Verfahren oder durch bekannte polymeranaloge Verfahren hergestellt werden.

Die Summe aus n und m beträgt bei offenkettigen Verbindungen der Formel (I) insbesondere 4 bis 50, bevorzugt 4 bis 30, bei cyclischen Verbindungen 3 bis 7.

Beispiele für erfindungsgemäße Verbindungen sind solche der nachfolgenden Formeln, wobei andeutet, daß die in Klammern gesetzten Gruppen entsprechend dem Molekulargewicht $\overline{\text{M}}$_{g} (Gewichtsmittel) vielfach vorkommen. Bei Verwendung von zwei oder mehr unterschiedlichen Monomeren ist der Polymeraufbau statistisch.

Die Verbindung der Formel (I) wird in der wenigstens einen Schicht, vorzugsweise in einer Menge von 0,001 bis 5 g/m² Material, insbesondere 0,001 bis 2 g/m² Material eingesetzt.

Die Zugabe der Verbindung der Formel (I) erfolgt als Lösung oder Dispersion, z.B. als Lösung in Ethylacetat, zur Gießlösung für die betreffende Schicht.

Das fotografische Material kann ein Schwarz-Weiß-Material oder ein farbfotografisches Material sein.

Beispiele für farbfotografische Materialien sind Farbnegativfilme, Farbumkehrfilme, Farbpositivfilme, farbfotografisches Papier, farbumkehrfotografisches Papier, farbempfindliche Materialien für das Farbdiffusionstransfer-Verfahren oder das Silberfarbbleich-Verfahren.

Die fotografischen Materialien bestehen aus einem Träger, auf den wenigstens eine lichtempfindliche Silberhalogenidemulsionsschicht aufgebracht ist. Als Träger eignen sich insbesondere dünne Filme und Folien. Eine Übersicht über Trägermaterialien und auf deren Vorder- und Rückseite aufgetragene Hilfsschichten ist in Research Disclosure 37254, Teil 1 (1995), S. 285 dargestellt.

Die farbfotografischen Materialien enthalten üblicherweise mindestens je eine rotempfindliche, grünempfindliche und blauempfindliche Silberhalogenidemulsionsschicht sowie gegebenenfalls Zwischenschichten und Schutzschichten.

Je nach Art des fotografischen Materials können diese Schichten unterschiedlich angeordnet sein. Dies sei für die wichtigsten Produkte dargestellt:

Farbfotografische Filme wie Colornegativfilme und Colorumkehrfilme weisen in der nachfolgend angegebenen Reihenfolge auf dem Täger 2 oder 3 rotempfindliche, blaugrünkuppelnde Silberhalogenidemulsionsschichten, 2 oder 3 grünempfindliche, purpurkuppelnde Silberhalogenidemulsionsschichten und 2 oder 3 blauempfindliche, gelbkuppelnde Silberhalogenidemulsionsschichten auf. Die Schichten gleicher spektraler Empfindlichkeit unterscheiden sich in ihrer fotografischen Empfindlichkeit, wobei die weniger empfindlichen Teilschichten in der Regel näher zum Träger angeordnet sind als die höher empfindlichen Teilschichten.

Zwischen den grünempfindlichen und blauempfindlichen Schichten ist üblicherweise eine Gelbfilterschicht angebracht, die blaues Licht daran hindert, in die darunter liegenden Schichten zu gelangen.

Farbfotografisches Papier, das in der Regel wesentlich weniger lichtempfindlich ist als ein farbfotografischer Film, weist in der nachfolgend angegebenen Reihenfolge auf dem Träger üblicherweise je eine blauempfindliche, gelbkuppelnde Silberhalogenidemulsionsschicht, eine grünempfindliche, purpurkuppelnde Silberhalogenidemulsionsschicht und eine rotempfindliche, blaugrünkuppelnde Silberhalogenidemulsionsschicht auf; die Gelbfilterschicht kann entfallen.

Abweichungen von Zahl und Anordnung der lichtempfindlichen Schichten können zur Erzielung bestimmter Ergebnisse vorgenommen werden. Zum Beispiel können alle hochempfindlichen Schichten zu einem Schichtpaket und alle niedrigempfindlichen Schichten zu einem anderen Schichtpaket in einem fotografischen Film zusammengefaßt sein, um die Empfindlichkeit zu steigern (DE 25 30 645).

Die Möglichkeiten der unterschiedlichen Schichtanordnungen und ihre Auswirkungen auf die fotografischen Eigenschaften werden in J. Int. Rec. Mats., 1994, Vol. 22, Seiten 183 - 193 beschrieben.

Wesentliche Bestandteile der fotografischen Emulsionsschichten sind Bindemittel, Silberhalogenidkörnchen und Farbkuppler.

Angaben über geeignete Bindemittel finden sich in Research Disclosure 37254, Teil 2 (1995), S. 286.

Angaben über geeignete Silberhalogenidemulsionen, ihre Herstellung, Reifung, Stabilisierung und spektrale Sensibilisierung einschließlich geeigneter Spektralsensibilisatoren finden sich in Research Disclosure 37254, Teil 3 (1995), S. 286 und in Research Disclosure 37038, Teil XV (1995), S. 89.

Fotografische Materialien mit Kameraempfindlichkeit enthalten üblicherweise Silberbromidiodidemulsionen, die gegebenenfalls auch geringe Anteile Silberchlorid enthalten können. Fotografische Kopiermaterialien enthalten entweder Silberchloridbromidemulsionen mit bis 80 mol-% AgBr oder Silberchloridbromidemulsionen mit über 95 mol-% AgCl.

Angaben zu den Farbkupplern finden sich in Research Disclosure 37254, Teil 4 (1995), S. 288 und in Research Disclosure 37038, Teil II (1995), S. 80. Die maximale Absorption der aus den Kupplern und dem Farbentwickleroxidationsprodukt gebildeten Farbstoffe liegt vorzugsweise in den folgenden Bereichen: Gelbkuppler 430 bis 460 nm, Purpurkuppler 540 bis 560 nm, Blaugrünkuppler 630 bis 700 nm.

In farbfotografischen Filmen werden zur Verbesserung von Empfindlichkeit, Körnigkeit, Schärfe und Farbtrennung häufig Verbindungen eingesetzt, die bei der Reaktion mit dem Entwickleroxidationsprodukt Verbindungen freisetzen, die fotografisch wirksam sind, z.B. DIR-Kuppler, die einen Entwicklungsinhibitor abspalten.

Angaben zu solchen Verbindungen, insbesondere Kupplern, finden sich in Research Disclosure 37254, Teil 5 (1995), S. 290 und in Research Disclosure 37038, Teil XIV (1995), S. 86.

Die meist hydrophoben Farbkuppler, aber auch andere hydrophobe Bestandteile der Schichten, werden üblicherweise in hochsiedenden organischen Lösungsmitteln gelöst oder dispergiert. Diese Lösungen oder Dispersionen werden dann in einer wäßrigen Bindemittellösung (üblicherweise Gelatinelösung) emulgiert und liegen nach dem Trocknen der Schichten als feine Tröpfchen (0,05 bis 0,8 µm Durchmesser) in den Schichten vor.

Geeignete hochsiedende organische Lösungsmittel, Methoden zur Einbringung in die Schichten eines fotografischen Materials und weitere Methoden, chemische Verbindungen in fotografische Schichten einzubringen, finden sich in Research Disclosure 37254, Teil 6 (1995), S. 292.

Die in der Regel zwischen Schichten unterschiedlicher Spektralempfindlichkeit angeordneten nicht lichtempfindlichen Zwischenschichten können Mittel enthalten, die eine unerwünschte Diffusion von Entwickleroxidationsprodukten aus einer lichtempfindlichen in eine andere lichtempfindliche Schicht mit unterschiedlicher spektraler Sensibilisierung verhindern.

Geeignete Verbindungen (Weißkuppler, Scavenger oder EOP-Fänger) finden sich in Research Disclosure 37254, Teil 7 (1995), S. 292 und in Research Disclosure 37038, Teil III (1995), S. 84.

Das fotografische Material kann weiterhin UV-Licht absorbierende Verbindungen, Weißtöner, Abstandshalter, Filterfarbstoffe, Formalinfänger, Lichtschutzmittel, Antioxidantien, D_{Min}-Farbstoffe, Zusätze zur Verbesserung der Farbstoff-, Kuppler- und Weißenstabilität sowie zur Verringerung des Farbschleiers, Weichmacher (Latices), Biocide und anderes enthalten.

Geeignete Verbindungen finden sich in Research Disclosure 37254, Teil 8 (1995), S. 292 und in Research Disclosure 37038, Teile IV, V, VI, VII, X, XI und XIII (1995), S. 84 ff.

Die Schichten farbfotografischer Materialien werden üblicherweise gehärtet, d.h., das verwendete Bindemittel, vorzugsweise Gelatine, wird durch geeignete chemische Verfahren vernetzt.

Geeignete Härtersubstanzen finden sich in Research Disclosure 37254, Teil 9 (1995), S. 294 und in Research Disclosure 37038, Teil XII (1995), Seite 86.

Nach bildmäßiger Belichtung werden farbfotografische Materialien ihrem Charakter entsprechend nach unterschiedlichen Verfahren verarbeitet. Einzelheiten zu den Verfahrensweisen und dafür benötigte Chemikalien sind in Research Disclosure 37254, Teil 10 (1995), S. 294 sowie in Research Disclosure 37038, Teile XVI bis XXIII (1995), S. 95 ff. zusammen mit exemplarischen Materialien veröffentlicht.

### Beispiel 1

### Probe A

Es werden 10 g des Kupplers Y-1 und 5 g des Kupplerlösungsmittels OF-1 in 20 g niedrigsiedendem Hilfslösungsmittel gelöst und in 100 g 10 gew.-%iger Gelatinelösung dispergiert. Das so erhaltene Emulgat wird zur Bestimmung der Lagerstabilität einer Digestionsprüfung unterzogen. Dazu wird das Emulgat 5 Tage bei 40°C gelagert und nach 1 und 5 Tagen begutachtet. Hierzu wird mittels Mikroskop das Auftreten von Kristallen ermittelt sowie mittels Laserkorrelationsspektroskopie die mittlere Teilchengröße und mit einem Coulter Counter der Grobteilchenanteil bestimmt (Tabelle 1).

### Proben B bis M

Die Proben B bis M werden hergestellt und geprüft wie Probe A mit dem Unterschied, daß dem Emulgat eine fotographische nützliche Verbindung (PNV) zugesetzt wurde und gegebenenfalls Kuppler und Kupplerlösungsmittel durch die in Tabelle 1 angegebenen Verbindungen ausgetauscht wurden.

### Beispiel 2

Ein für einen Schnellverarbeitungsprozeß geeignetes farbfotografisches Aufzeichnungsmaterial wurde hergestellt, indem auf einen Schichtträger aus beidseitig mit Polyethylen beschichtetem Papier die folgenden Schichten in der angegebenen Reihenfolge aufgetragen wurden. Die Mengenangaben beziehen sich jeweils auf 1 m². Für den Silberhalogenidauftrag werden die entsprechenden Mengen AgNO₃ angegeben.

### Schichtaufbau Probe 1

- Schicht 1:: (Substratschicht)
0,2 g Gelatine
- Schicht 2:: (blauempfindliche Schicht)
blauempfindliche Silberhalogenidemulsion (99,5 mol-% Chlorid, 0,5 mol-% Bromid, mittlerer Korndurchmesser 0,8 µm) aus
0,53 g AgNO₃ mit
1,11 g Gelatine
0,60 g Gelbkuppler Y-2
0,15 g Weißkuppler W-1
0,40 g Kupplerlösungsmittel OF-3
- Schicht 3:: (Schutzschicht)
1,1 g Gelatine
0,04 g 2,5-Di-tert.-octylhydrochinon
0,04 g Verbindung SC-1
0,04 g Trikresylphosphat (TKP)
- Schicht 4:: (grünempfindliche Schicht)
grünsensibilisierte Silberhalogenidemulsion (99,5 mol-% Chlorid, 0,5 mol-% Bromid, mittlerer Korndurchmesser 0,6 µm) aus
0,25 g AgNO₃ mit
0,95 g Gelatine
0,20 g Purpurkuppler M-2
0,15 g Farbstoffstabilisator ST-4
0,08 g Farbstoffstabilisator ST-5
0,18 g Kupplerlösungsmittel OF-4
0,12 g Kupplerlösungsmittel OF-5
- Schicht 5:: (UV-Schutzschicht)
0,75 g Gelatine
0,2 g UV-Absorber UV-1
0,1 g UV-Absorber UV-2
0,04 g 2,5-Di-tert.-octylhydrochinon
0,04 g Verbindung SC-1
0,1 g Kupplerlösungsmittel OF-6
0,04 g TKP
- Schicht 6:: (rotempfindliche Schicht)
rotsensibilisierte Silberhalogenidemulsion (99,5 mol-% Chlorid, 0,5 mol-% Bromid, mittlerer Korndurchmesser 0,5 µm) aus
0,30 g AgNO₃ mit
0,75 g Gelatine
0,36 g Blaugrünkuppler C-1
0,30 g TKP
0,06 g Farbstoffstabilisator ST-6
- Schicht 7:: (UV-Schutzschicht)
0,85 g Gelatine
0,36 g UV-Absorber UV-1
0,18 g UV-Absorber UV-2
0,18 g Kupplerlösungsmittel OF-6
- Schicht 8:: (Schutzschicht)
0,9 g Gelatine
0,3 g Härtungsmittel H-1

Die verwendeten Verbindungen haben die folgenden Formeln:

### Proben 2 bis 9

Die Proben 2 bis 9 wurden hergestellt wie Probe 1 mit dem Unterschied, daß in der Schicht 2 zusätzlich die in Tabelle 2.1 angegebene Menge eines Farbstoffstabilisators zugesetzt und die entsprechende Menge Kupplerlösungsmittel OF-3 weggelassen wurde.

Die Proben werden anschließend hinter einem graduierten Graukeil durch einen U 449-Filter belichtet und anschließend wie folgt verarbeitet:
a) Farbentwickler - 45 s - 35°C

| | |
|---|---|
| Tetraethylenglykol | 20,0 g |
| N,N-Diethylhydroxylamin | 4,0 g |
| N-Ethyl-N-(2-methansulfonamidoethyl)-4-amino-3-methylbenzol-sesquisulfat | 5,0 g |
| Kaliumsulfit | 0,2 g |
| Kaliumcarbonat | 30,0 g |
| Polymaleinsäureanhydrid | 2,5 g |
| Hydroxyethandiphosphonsäure | 0,2 g |
| Weißtöner (4,4'-Diaminstilbensulfonsäure-Derivat) | 2,0 g |
| Kaliumbromid | 0,02 g |

auffüllen mit Wasser auf 1 000 ml; pH-Wert mit KOH oder H₂SO₄ auf pH 10,2 einstellen.
b) Bleichfixierbad - 45 s - 35°C

| | |
|---|---|
| Ammoniumthiosulfat | 75,0 g |
| Natriumhydrogensulfit | 13,5 g |
| Ethylendiamintetraessigsäure (Eisen-Ammonium-Salz) | 45,0 g |

auffüllen mit Wasser auf 1 000 ml; pH-Wert mit Ammoniak (25 %) oder Essigsäure auf pH 6,0 einstellen.
c) Wässern - 2 min - 33°C
d) Trocknen

Die Proben wurden anschließend 42 Tage bei 85°C und 60 % rel. Feuchte dunkel gelagert und dann die prozentuale Änderung der Maximaldichte (ΔDₘₐₓ) sowie die absolute Änderung der Purpur- und Blaugrün-Nebendichte bei der Gelbmaximaldichte (ΔNDₚₚ, ΔND_{bg}) ermittelt (Tabelle 2).

Wie Tabelle 2 zeigt, sind die erfindungsgemäßen Verbindungen sehr gute Dunkellagerstabilisatoren (Vergleich mit bekannten Gelbfarbstoffstabilisatoren ST-7, ST-8 und ST-9) und können auch mit anderen Farbstoffstabilisatoren vorteilhaft kombiniert werden.

Das Siloxan ST-10 ohne eine erfindungsgemäße fotographisch nützliche Gruppe ist praktisch ohne stabilisierende Wirkung.

### Beispiel 3

### Proben 10 bis 24

Die Proben 10 bis 24 werden hergestellt wie Probe 1 mit dem Unterschied, daß in der Schicht 4 die Farbstoffstabilisatoren ST-4 und ST-5 durch die in Tabelle 3 angegebenen ausgetauscht werden. Bei den Proben 16 bis 20 bzw. 21 bis 24 wird außerdem der Purpurkuppler M-2 durch 0,13 g des Purpurkupplers M-3 bzw. 0,48 g M-4 ausgetauscht. Im letzteren Fall wird der Silberauftrag um 60 % erhöht.

Die Proben werden anschließend hinter einem graduierten Graukeil belichtet und wie für Probe 1 beschrieben verarbeitet. Dann wurden die pp-Maximaldichte bestimmt (Tabelle 3) und die Proben mit dem Licht einer Xenonlampe mit 15·10⁶ luxh bestrahlt. Danach wird der prozentuale Dichterückgang bei den Anfangsdichten D = 0,6 und D = 1,4 ermittelt (Tabelle 3).

Wie Tabelle 3 zeigt, sind die erfindungsgemäßen Verbindungen sehr gute Lichtstabilisatoren für pp-Kuppler (Vergleich mit bekannten Purpurfarbstoffstabilisatoren ST-4, ST-11, ST-12 und ST-13) und können auch gut miteinander kombiniert werden.

### Beispiel 4

### Probe I

Auf einem Schichtträger aus transparentem Polyethylenterephthalat werden folgende Schichten in der angegebenen Reihenfolge aufgebracht. Die Mengenangaben beziehen sich jeweils auf 1 m².
- Schicht 1:: (Substratschicht)
0,2 g Gelatine
- Schicht 2:: (UV-Schicht)
0,85 g Gelatine
0,51 g UV-Absorber UV-1
0,25 g Ölformer OF-6
- Schicht 3:: (Schutzschicht)
0,7 g Gelatine
0,03 g Härtungsmittel H-2
- H-2: H₂C=CH-SO₂-CH₂-SO₂-CH=CH₂

### Proben II bis IX

Die Proben II bis IX werden hergestellt wie Probe I mit dem Unterschied, daß der UV-Absorber UV-1 ausgetauscht wird gegen die in Tabelle 4 angegebene Menge eines anderen UV-Absorbers. Bei den Proben V bis IX wird außerdem der Ölformer weggelassen.

Anschließend wird das Absorptionsmaximum λₘₐₓ und die Absorption bei λₘₐₓ bestimmt (Tabelle 4). Danach werden die Proben 21 Tage bei 35°C, 95 % r. F. gelagert und der prozentuale Rückgang der Absorption bei λₘₐₓ ermittelt (Tabelle 4).

Wie Tabelle 4 zeigt, ergeben die erfindungsgemäßen Verbindungen unter Tropenlagerbedingungen deutlich stabilere UV-Schichten.

### Beispiel 5

### Proben N bis Y

Die Proben N bis Y hergestellt wie Probe A mit dem Unterschied, daß der Kuppler Y-1 durch die in Tabelle 5 angegeben Kuppler mengengleich ausgetauscht wird und der Ölformer OF-1 durch Dibutylphthalat ersetzt wird.

Die Proben werden anschließend der für Probe A beschriebenen Digestionsprüfung unterzogen (Tabelle 5).

Wie Tabelle 5 zeigt, werden mit den erfindungsgemäßen Farbkupplern deutlich stabilere Emulgate erhalten.

### Beispiel 6

### Proben 25 und 26

Die Proben 25 und 26 werden hergestellt wie Probe 1 mit dem Unterschied, daß die Farbkuppler in den Schichten 2 (gb), 4 (pp) und 6 (bg) durch die in Tabelle 6 angegebenen ausgetauscht werden. Bei Probe 26 wurde die Ölbildnermenge in der jeweiligen Schicht um 50 % reduziert. Anschließend werden die Proben durch einen Stufenkeil belichtet. Dabei werden zusätzlich Filter in den Strahlengang der Belichtungseinheit gebracht, so daß der Keil bei einer optischen Dichte von D = 0,6 neutral erscheint. Zusätzlich wird das Material durch einen Stufenkeil jeweils mit einem für rotes, grünes und blaues Licht durchlässigen Filter belichtet, so daß ein Blaugrün-, Purpur- und Gelb-Farbauszug erhalten wird.

Die Neutralkeile (NK) und Farbauszugskeile (FAZ) werden wie für Probe 1 beschrieben verarbeitet. Anschließend werden Empfindlichkeit (E), Gradation (γ₁ und γ₂) und Maximaldichte (Dₘₐₓ) bestimmt (Tabelle 6).

Wie Tabelle 6 zeigt, werden mit den erfindungsgemäßen Farbkupplern vergleichbare sensitometrische Ergebnisse erhalten wie mit den Vergleichskupplern.

### Beispiel 7

### Probe 27 bis 36

Die Proben 27 bis 36 werden hergestellt wie Probe 1 mit dem Unterschied, daß in der Schicht 3 und der Schicht 5 TKP, SC-1 und 2,5-Di-tert.-octylhydrochinon ausgetauscht werden durch 0,08 g der in Tabelle 7 angegebenen Verbindungen. Außerdem wurde in Schicht 4 der Purpurkuppler M-2 ausgetauscht gegen 0,24 g M-1.

Die Proben werden hinter einem graduierten Graukeil durch einen für grünes Licht durchlässigen Filter belichtet und wie für Probe 1 beschrieben verarbeitet. Anschließend werden die prozentualen Gelb- und Blaugrünnebendichte (ND_{gb}, ND_{bg}) bei Dₚₚ = 1,0 gemessen (Tabelle 7).

Danach werden die Proben mit dem Licht einer auf Tageslicht nomierten Xenonlampe (10 klux) mit 20x10⁶ luxh bestrahlt und die prozentualen Dichterückgänge bei einer Anfangsdichte von Dₚₚ = 1,0 ermittelt (ΔD_{1,0}) (Tabelle 7).

Wie Tabelle 7 zeigt, sind die erfindungsgemäßen Verbindungen ebenso effektive EOP-Fänger wie die Vergleichsverbindungen SC-2 und SC-3 ohne jedoch die Lichtstabilität des Purpurfarbstoffes zu beeinträchtigen.

## Patentansprüche

1. Fotografisches Material mit wenigstens einer lichtempfindlichen Silberhalogenidemulsionsschicht und wenigstens einer nicht-lichtempfindlichen Schicht auf einem Träger, das in wenigstens einer der Schichten wenigstens eine Verbindung der Formel (I) enthält, worin
worin
R₁ H, Alkyl, Si(CH₃)₃ oder zusammen mit R₅ eine direkte Bindung,
R₂, R₄ Hydroxy, Alkoxy, Alkyl, Phenyl, OSi(CH₃)₃ oder -OSi(OR₆),
R₃ Alkyl, Aryl oder Alkenyl,
R₅ OH, Alkoxy, -OSi(CH₃)₃ oder zusammen mit R₁ eine direkte Bindung.
R₆ Alkyl,
L ein zweiwertiges Brückenglied,
PUG eine fotografisch wirksame Gruppe,
n 0 bis 100 und
m 2 bis 100 bedeuten.

2. Fotografisches Material nach Anspruch 1, wobei
R₁ H oder Si(CH₃)₃,
R₂ und R₄ CH₃,
R₃ Alkyl,
R₅ OH oder OSi(CH₃)₃,
R₆ C₁-C₄-Alkyl,
L -(Lₐ)-(L_{b})ᵣ-(CH₂)ₛ-(L_{c})ₜ-(L_{d})ᵤ-(Lₑ)ᵥ-
r, s, t, u, v 0 oder 1,
Lₐ Alkylen,
L_{b} Arylen,
L_{c} -O- oder -NR₇-,
L_{d} -CO-,
Lₑ Alkylen, Arylen oder Aralkylen und
R₇ H, Alkyl oder Aryl bedeuten,
wobei Lₐ -CH₂-CR₈R₉ ist, wenn r 1 ist und s 0 ist, wenn r 0 ist und
R₈, R₉ H oder CH₃ bedeuten.

3. Fotografisches Material nach Anspruch 1, wobei
L -CH₂-CH₂-L_{b}-Lₕ, -(CH₂)ₒ-L_{f}-Lₑ-L_{g}- oder
-(CH₂)ₒ-O-,
o eine ganze Zahl größer 2, insbesondere 3,
p 0 oder 1,
q 0 oder 1,
L_{f} -O-, -OCO- oder -O-CO-NH-,
L_{g} -O-, -CO- oder -O-CO- und
Lₕ -O-, -NR₃-, -OCO- oder -NHCO- bedeuten.

4. Fotografisches Material nach Anspruch 1, wobei PUG eine der Formeln (II) bis (XII) erfüllt und die Verbindungen der Formeln (II) bis (XII) über einen ihrer Substituenten und die Gruppe L mit dem Polysiloxangerüst verknüpft sind: wobei
R₂₁ H, Alkyl, Aryl, Acyl, Alkenyl,
R₂₂ bis R₂₆ H, Alkyl, Alkenyl, Aryl, Acyl, Acylamino, Acyloxy, Alkoxy, Aryloxy, Halogen, -COOH, -SO₃H, Cyano, -N(R₂₇)R₂₈,
R_{27,28} H, Alkyl, Aryl bedeuten,
R₂₄ nicht H ist, wenn R₂₁ H oder Acyl ist und benachbarte Reste R₂₁ bis R₂₈ auch einen 5- bis 8-gliedrigen Ring bilden können;
wobei
R₃₁ H, Alkyl, Aryl, Acyl, Alkenyl,
R₃₂ bis R₃₅ H, Alkyl, Aryl, Alkenyl, Acyl,
Q₃₁ eine Gruppe zur Vervollständigung eines 5- bis 8-gliedrigen Ringes, bedeuten und
R₃₆ und R₃₇ die Bedeutung von R₂₂ haben;
R₄₁-S-R₄₂ (IV),
worin
R₄₁, R₄₂ Alkyl, Aryl, Alkenyl bedeuten und
R₄₁ und R₄₂ einen 5- bis 8-gliedrigen Ring bilden können.
worin
R₅₁, R₅₂, R₅₃, R₅₄ H, Alkyl, Aryl, Alkenyl, Acyl, Cyano, -COOH, -SO₃H, vorzugsweise H, Alkyl, Aryl, Acyl bedeuten und zwei Reste R₅₁ bis R₅₄ einen 5- bis 8-gliedrigen Ring bilden können und einer der Reste R₅₁ bis R₅₄ ungleich H ist;
worin
R₁₀₁ H oder eine alkalilabile Gruppe,
R₁₀₄ Alkyl, Aryl, Alkyl, Alkoxy, Aryloxy, Alkylthio, Arylthio, Acyl, Acylamino oder Acyloxy,
R₁₀₂, R₁₀₃ H oder R₁₀₄,
R₁₀₅ bis R₁₀₈ R₁₀₄, H oder Halogen bedeuten;
worin
R₁₁₁, R₁₁₃ Halogen, OH, SH, Alkyl, Aryl, Alkoxy, Aryloxy, Acyloxy, Acylamino, Acyl, N(R₁₁₅)R₁₁₆, Alkylthio oder Arylthio,
R₁₁₂ H, OH, Halogen, Alkyl,
R₁₁₄ Alkyl, Alkoxy, Aryloxy, Alkylthio, Arylthio oder
R₁₁₄ Alkyl, Alkoxy, Aryloxy, Alkylthio, Arylthio oder ,
R₁₁₅, R₁₁₆ H, Alkyl, Aryl,
m₁₁, n₁₁, o₁₁, 0, 1, 2, 3, 4 bedeuten und mehrere Reste R₁₁₁, R₁₁₃ gleich oder verschieden sein können.
worin
R₁₂₁, R₁₂₂ Alkyl oder Aryl,
R₁₂₃ H, Alkyl, Alkoxy oder Aryloxy,
R₁₂₄, R₁₂₅ H oder Alkyl,
R₁₂₆ CN oder Acyl,
R₁₂₇ H, Alkyl oder R₁₂₆ bedeuten und
benachbarte Reste R₁₂₁ bis R₁₂₇ einen 5- bis 8-gliedrigen Ring bilden können; worin
n₂₁ 1, 2, 3, 4,
R₂₀₁, R₂₀₂ H oder eine alkalilabile Gruppe,
R₂₀₃ Alkyl, Aryl, Alkenyl, Acyl, Alkoxy, Acylamino, Nitro, N(R₂₀₄)R₂₀₅, COOH, SO₃H, Halogen oder Cyano,
R₂₀₄, R₂₀₅ H, Alkyl, Aryl oder Alkenyl bedeuten und
benachbarte Reste R₂₀₁ bis R₂₀₅ einen 5- bis 8-gliedrigen Ring bilden und mehrere Reste R₂₀₃ gleich oder verschieden sein können; worin
m₂₁ 0, 1,
n₂₁ 0, 1, 2, 3,
R₂₁₁ H oder eine alkalilabile Gruppe,
R₂₁₂, R₂₁₃ Acyl,
R₂₁₄ Alkyl, Aryl, Alkenyl, Acyl, -OR₂₁₁, Alkoxy, Aryloxy, Halogen, COOH oder SO₃H bedeuten und
wobei mehrere Reste R₂₁₄ gleich oder verschieden sein können;
R₂₃₁-X₂₂₁ (XI),
worin
R₂₃₁ Alkyl, Alkenyl, Aryl oder Heterocyclyl,
X₂₂₁ SO₂M, SH, -N(R₂₂₂)₂,
M H, Alkalimetall, Acylhydrazo, N(R₂₂₃)₄^{⊕}, (R₂₂₄)₂C=N-NH und
R₂₂₂, R₂₂₃, R₂₂₄ gleich oder verschieden sind und Alkyl bedeuten oder zwei Reste R₂₂₂ bis R₂₂₄ einen Ring bilden können;
R₃₀₁-(L₃₀₁-L₃₀₂)ₘ₃₀-X₃₀₁ (XII),
worin
R₃₀₁ die Bedeutung wie R₂₃₁ hat,
L₃₀₁ eine Einfachbindung, Alkylen, -O-, -S- oder -NR₃₀₂,
L₃₀₂ -CO-, -SO-, -SO₂-, -CS-, -C=(NR₃₀₃)-oder -Si(R₃₀₄)(R₃₀₅)-,
R₃₀₂ H oder Alkyl,
R₃₀₃, R₃₀₄, R₃₀₅ Alkyl
X₃₀₁ Aryloxy, Alkyloxy, Heterocyclyloxy, Alkylthio, Arylthio, Heterocyclylthio oder Halogen und
m₃₀ 0, wenn X₃₀₁ Halogen ist, sonst 1 bedeuten.

5. Fotografisches Material nach Anspruch 1, wobei PUG eine der Formeln (XIII) bis (XVI) erfüllt und die Verbindungen der Formeln (XII) bis (XVI) über einen ihrer Substituenten mit dem Polysiloxangerüst verknüpft sind worin
R₄₀₁ H, Cl,
R₄₀₂ Alkylcarbonylamino, Arylcarbonylamino, Anilino und
X₄₀₁ H, Cl, einen über N gebundenen Heterocyclus, Arylthio, Alkylthio, Aryloxy bedeuten;
worin
R₄₁₁ Alkyl, Aryl
Z₄₁₁ -N= und Z₄₁₂ -C(R₄₁₂)= oder Z₄₁₁ -(C(R₄₁₂)= und Z₄₁₂ -N=
R₄₁₂ Alkyl, Aryl und
X₄₁₁ H, Cl, Aryloxy, einen über N gebundenen Heterocyclus, Alkylthio, Arylthio bedeuten;
worin
R₄₃₁ Alkyl, Aryl,
R₄₃₂ Alkoxy, Halogen, Aryloxy,
R₄₃₃ Acyl, Acylamino, Alkyl, Aryl, Alkoxy, Halogen,
X₄₃₁ -N(R₄₃₁)-
X₄₃₂ über N gebundenen stickstoffhaltigen Heterocyclus,
n₄₃ 0,1 und
m₄₃ 1,2 bedeuten,
wobei zwei Reste R₄₃₁ einen 5- bis 7-gliedrigen Ring bilden können; worin
R₄₄₁ H, Cl, Alkoxy,
R₄₄₂ Alkyl, Acylamino,
R₄₄₃ H, Acylamino und
X₄₄₁ H, Cl, Acyloxy, Alkoxy, Aryloxy, Alkylthio, Arylthio bedeuten oder
R₄₄₁ und R₄₄₂ einen ankondensierten, gegebenenfalls substituierten Benzol- oder Oxazol-Ring bilden.

6. Fotografisches Material nach Anspruch 1, wobei die Verbindung der Formel (I) in wenigstens einer Schicht in einer Menge von 0,001 bis 5 g/m² Material eingesetzt wird.
